# EUROPÄISCHE PATENTSCHRIFT

(11) **EP 0 448 189 B1**
(45) Veröffentlichungstag und Bekanntmachung des Hinweises auf die Patenterteilung: **22.05.1996**
(21) Anmeldenummer: 91250067.5
(22) Anmeldetag: 12.03.1991
(51) Int. Cl.: C23G 1/08, C23G 1/10

(54) **Verfahren zum Beizen von Werkstücken aus hochlegierten Werkstoffen und Vorrichtung zur Durchführung des Verfahrens**
Pickling process for work-pieces of high-alloy materials and apparatus for carrying out the process
Procédé de décapage d'objets en matériaux hautement alliés et appareil pour sa mise en oeuvre

(30) Priorität: 14.03.1990 DE 4008567
(43) Veröffentlichungstag der Anmeldung: 25.09.1991
(73) Patentinhaber: MANNESMANN Aktiengesellschaft, D-40027 Düsseldorf (DE)
(72) Erfinder: Pillmayer, Klaus, W-5630 Remscheid (DE)
(74) Vertreter: Meissner, Peter E., Dipl.-Ing.

(56) Entgegenhaltungen:
- EP-A- 0 259 533
- DE-A- 1 621 608
- DE-A- 3 412 329
- PATENT ABSTRACTS OF JAPAN vol. 6, no. 165 (C-121)(1043) 28. August 1982
- Metalloberfläche, 40 (1986) 10, Seite 416

## Beschreibung

Die Erfindung betrifft ein Verfahren zum Beizen von Werkstücken aus hochlegierten Werkstoffen gemäß dem Gattungsbegriff des Hauptanspruches.

Entsprechend dem Stand der Technik werden Werkstücke aus hochlegierten Werkstoffen, z. B. Bleche, Rohre oder Stangen in einer Mischsäure bestehend aus Salpetersäure, Flußsäure und Wasser gebeizt, wobei unter hochlegierten Werkstoffen verstanden werden sollen austenitische und austenitisch-ferritische Stähle sowie Nickel und Ni-Basislegierungen. Eine Beizung kann erforderlich sein nach einer Warmumformung, wie zum Beispiel Strangpressen oder einer Wärmebehandlung, um den sich gebildeten Zunder zu entfernen. Während des Beizens in der Mischsäure, die üblicherweise in einem Temperaturbereich von Raumtemperatur bis 70 Grad Celsius betrieben wird, werden entsprechend dem Materialabtrag erhebliche Mengen an Stickoxiden (NO; NO₂) freigesetzt. Diese Stickoxide werden in der Beizanlage zusammen mit der im Ansaugbereich sich befindenden Raumluft abgesaugt und mittels aufwendiger Waschverfahren entfernt, bevor die Dämpfe oftmals sogar ungenügend gereinigt in die Atmosphäre geleitet werden. Im Zuge der sich verschärfenden behördlichen Auflagen was die Emission von Stickoxiden betrifft, müssen die Waschanlagen um weitere Stufen ergänzt bzw. die vorhandenen Stufen wirkungsmäßig verbessert werden, um reproduzierbar in der entweichenden Kaminabluft die geforderten Grenzwerte einhalten zu können. Der dafür notwendige Ausbau der Waschanlagen mit einem einhergehenden enormen Wasserverbrauch sowie die Wartung dieser Anlage sind sehr teuer. Außerdem wird durch die zusätzlichen Aufbereitungsstufen wertvoller Platz in Anspruch genommen.

Zur Vermeidung dieses Problems wird entsprechend der DE-A-3412329 ein gattungsbildendes Verfahren vorgeschlagen, bei dem der Mischsäure bestehend aus Salpetersäure, Flußsäure und Wasser bei Überschreiten eines vorgegebenen Schwellwertes des NOx-Anteils der mit Raumluft vermischten abgesaugten dampfförmigen Reaktionsprodukte als NOx-Akzeptor gesteuert eine wässrige Harnstofflösung zugegeben wird. Die Zugabe des Harnstoffes erfolgt in dem gedeckelten Beizbottich in Abhängigkeit der fortlaufenden Messung des NOx-Gehaltes in der Abgasleitung mittels eines Fühlers und eines Reglers.

Bei einem anderen Verfahren entsprechend der JP 58-110682 wird vorgeschlagen, der Mischsäure zusätzlich Amidosulfonsäure (NH₂) HSO₃ als NOₓ-Akzeptor zuzusetzen. Amidosulfonsäure reagiert mit der salpetrigen Säure HNO₂ zu Schwefelsäure, Stickstoff und Wasser (siehe auch Lehrbuch der analytischen und präparativen anorganischen Chemie, S. Hirzel Verlag Stuttgart 1976, Seite 198) $\text{(NH₂) HSO₃ + HNO₂ → H₂SO₄ + N₂↑ + H₂O}$

In der genannten japanischen Schrift ist weiterhin offenbart, daß außer der bereits beschriebenen Reaktion unter anderem noch folgende Reaktionen infolge der sich bildenden Schwefelsäure ablaufen können. $\text{5 Fe + 18 HNO₃ + H₂SO₄ → 4 Fe (NO₃)₃ + FeSO₄ + 6 HNO₂ + 6 H₂O + H₂}$$\text{6 FeSO₄ + 6 HNO₃ → 2Fe₂ (SO₄)₃ + 2 Fe (NO₃)₃ + 3 H₂}$$\text{4 HNO₂ + H₂ → 3 H₂O + 3 NO + NO₂}$

Dies bedeutet, daß mit zunehmendem Verbrauch der einmal zugesetzten Amidosulfonsäure über die Reaktionen gemäß den Gleichungen (2) bis (4) steigend Stickoxide entstehen. Um diese weitgehend zu eliminieren, wird vorgeschlagen, der Mischsäure Wasserstoffperoxid zuzusetzen. Die Reaktion läuft dann nach der untenstehenden Gleichung ab $\text{6 FeSO₄ + 6 HNO₃ + 3 H₂O₂ → 2 Fe₂ (SO₄) + 2 Fe (NO₃)₃ + 6 H₂O}$

Die in der zitierten japanischen Schrift angegebenen Reaktionsgleichungen sind unvollständig, da nur die Reaktion des Eisens abgehandelt wurde und andere Reaktionen mit weiteren aus dem Beizgut stammenden Elementen wie z. B. Cr, Ni gegeben sind, ohne daß es zwingend zur Bildung von HNO₂ kommt. Das vorgeschlagene Verfahren hat deshalb den Nachteil, daß aufgrund der Bildung von Schwefelsäure und der sich daraus ergebenden Sekundärreaktionen nach Erschöpfung der Wirkung der Amidosulfonsäure die Zugabe von Wasserstoffperoxid schwierig zu dosieren ist. Wird eine zu geringe Menge zugegeben, dann werden laut Tabelle 2 der Schrift NOₓ-Werte von 500 bis über 1000 ppm erreicht. Es muß deshalb Wasserstoffperoxid in einer Konzentration von > 0,5 % zugegeben werden, um den NOₓ-Anteil auf ein akzeptables Maß herunterzudrücken. Dies verteuert das Verfahren ganz erheblich, wobei in der genannten Schrift nicht erläutert ist, welche Maßnahmen zu ergreifen sind, wenn die Wirkung des Wasserstoffperoxid nachläßt. Das offenbarte Verfahren ist nicht für einen Beizdauerbetrieb geeignet, da es keinen Hinweis gibt, wie ein angestrebter niedriger NOₓ-Anteil über einen längeren Zeitraum gehalten werden kann und wie Beizgüter aus stark unterschiedlichen Werkstoffen zu behandeln sind.

Aus der nicht gattungsbildenden AT 381 118 ist weiterhin ein Verfahren zum oxydierenden Vorbeizen von C-Stählen bekannt, bei der eine 4-8% Salpetersäure verwendet wird und Akzeptoren wie z. B. Amidosulfonsäure zugesetzt werden, um die Bildung von NOₓ-Gasen zu vermindern. Dieses Vorbeizen ist Teil einer Gesamtbehandlung, um die Stahloberfläche für eine Direktweißemaillierung vorzubereiten.

Aufgabe der Erfindung ist es, ein verbessertes Verfahren zum Beizen von Werkstücken aus stark unterschiedlichen hochlegierten Werkstoffen wie in Anspruch 1 definiert, anzugeben, mit dem bei kurzen Beizzeiten und im Dauerbetrieb in einfacher Weise und platzsparend die behördlich festgelegten Grenzwerte bezüglich der zulässigen Emission von Stickoxiden sicher unterschritten werden.

Diese Aufgabe wird mit den im kennzeichnenden Teil des Hauptanspruches angegebenen Merkmalen gelöst. Vorteilhafte Weiterbildungen sowie eine Vorrichtung zur Durchführung des Verfahrens ergeben sich aus den Unteransprüchen.

In der Beschreibungseinleitung wurde bereits darauf hingewiesen, daß die Verwendung von Amidosulfonsäure als Akzeptor zur Vermeidung der Bildung von NOₓ-Gasen beim Beizen von Werkstücken aus hochlegierten Werkstoffen in einem Mischsäurebad (Salpetersäure, Flußsäure, Wasser) im Prinzip bekannt ist. Dabei läuft die Reaktion nach der Gleichung (1) ab $\text{(NH₂) HSO₃ + HNO₂ → H₂ SO₄ + N₂↑ + H₂O}$

Nicht gelöst war bisher das Problem, wie man bei Dauerbetrieb einer Beize die NOₓ-Bildung weitgehend vermeiden kann, ohne auf Zusatzmittel wie z. B. Wasserstoffperoxid zurückzugreifen und mit aufwendigen Dosiereinrichtungen arbeiten zu müssen.
Dazu wird erfindungsgemäß vorgeschlagen, unmittelbar oberhalb des Badspiegels den NOₓ-Anteil fortlaufend zu messen und bei Überschreiten eines vorgegebenen Schwellwertes für den NOₓ-Anteil prozeßgesteuert der Mischsäure im Bad eine im Überschußbereich liegende Menge an Amidosulfonsäure in flüssiger Form zuzusetzen. Diese Prozedur wird wiederholt, wenn entweder der vorgegebene Schwellwert erneut überschritten wird oder nach einer festgelegten Zeitspanne nach Beendigung der Zufuhr der aktuelle gemessene Wert für den NOₓ-Anteil noch oberhalb des vorgegebenen Schwellwertes liegt. Die pulverförmige Amidosulfonsäure wird in kaltem Wasser gelöst und auf eine Konzentration von ca. 20 Gewichtsprozent angesetzt. Die geregelte Mengenzufuhr der flüssigen Amidosulfonsäure geschieht in der Weise, daß bei bekannter Pumpenleistung mittels einer Schaltuhr die Pumpenlaufzeit festgelegt wird. Danach erfolgt eine Schaltpause von x Minuten, die die Zeit berücksichtigt, bis sich je nach Größe des Beizbades die zugeführte Amidosulfonsäure gleichmäßig im Bad verteilt hat. Sollte nach dieser Schaltpause der aktuell gemessene Wert für den NOₓ-Anteil noch oberhalb des vorgegebenen Schwellwertes liegen, erfolgt eine erneute Zufuhr von Amidosulfonsäure in der gleichen Menge wie vorher. Damit wird sichergestellt, daß in Abhängigkeit von der Verteilung des NOₓ-Akzeptors und der aktuellen Beizsituation Amidosulfonsäure über einen längeren Zeitraum von mindestens einigen Stunden im Überschuß im Bad vorhanden ist. Der Vorteil des Verfahrens ist darin zu sehen, daß zum einen eine preiswerte Chemikalie als NOₓ-Akzeptor zum Einsatz kommt, ein Dauerbetrieb der Beize möglich ist und im Normalfall der schon im Entstehungsbereich erfaßte NOₓ-Anteil nahezu bei Null bzw. an der Nachweisgrenze (ca.l mg/m³) liegt.

Für eine Beize zum Beizen von Rohren wurde der Schwellwert des NOx-Anteiles für die Zugabe von Amidosulfonsäure bei 15 mg/m³ = 7,8 ppm festgelegt. Dieser Wert berücksichtigt die besonderen Umstände beim Beizen von Rohren, wo zum Beispiel eine eingeschlossene Luftblase mit angereichertem NOₓ beim Anheben des Paketes plötzlich frei wird und kurzzeitig der Meßwert im Erfassungsbereich ansteigt. Eine vergleichbare Situation ergibt sich dann, wenn ein großes Rohrpaket mit starkem Verzunderungsgrad eine starke Badbewegung beim Eintauchen auslöst, die lokal zu einem kurzzeitigen Anstieg des NOₓ-Anteils im Erfassungsbereich führen kann. Um für diese Fälle eine Übersteuerung zu vermeiden, was zu einem viel zu häufigen Pumpenbetrieb führen würde, hat man den Schwellwert auf ein Niveau gesetzt, der aufgrund der Auswertung einer Vielzahl von Meßschrieben eindeutig im Zusammenhang steht mit einem Verbrauch der zugesetzten Amidosulfonsäure. Dies bedeutet, daß für andere Anwendungsfälle, z. B. Flachprodukte mit einem relativ konstanten Verzunderungsgrad der Schwellwert tiefer gesetzt werden kann, z. B. bei 1 ppm. Dadurch könnte man erreichen, daß der über den Schwellwert hinausschießende NOₓ-Anteil, bis die Wirkung der neu zugeführten Amidosulfonsäure wieder einsetzt, niedriger liegt und die anfallende Menge an NOₓ insgesamt geringer ist.
Erfindungswesentlich ist, daß die Messung unmittelbar oberhalb des Badspiegels vorgenommen wird, da festgestellt wurde, daß mit zunehmender Vermischung der abgesaugten Dämpfe mit Fremdluft keine verwertbaren Anzeigen sich ergeben. Aus diesem Grunde wird vorgeschlagen, einen Fühler am Abzugskanal des Bades unmittelbar oberhalb des Badspiegels anzuordnen. Damit ist sichergestellt, daß in Abhängigkeit von der durchgesetzten Beizgutmenge der sich ergebende Verbrauch der Amidosulfonsäure im Bad durch das Entstehen einer meßbaren Menge an Stickoxiden sofort durch den Fühler detektiert werden kann, ehe in der Kaminabluft überhaupt ein meßbarer Wert zu erkennen ist. Zur automatischen Steuerung des Prozesses wird weiterhin vorgeschlagen, den Fühler über eine Leitung mit einem Meßgerät zur Bestimmung des NOₓ-Gehaltes und einem Regelkreis zu verbinden, der bei Überschreiten eines vorgegebenen NOₓ-Schwellwertes von z. B. 15 mg/m³ = 7,83 ppm, welcher erheblich unter dem Grenzwert der TA-Luft (1500 mg/m³ = 780 ppm) liegt, ein Steuersignal bildet. Dieses Signal wird an den elektrischen Antrieb einer Pumpe, die an einem Vorratsbehälter für die flüssige Amidosulfonsäure angeordnet ist, weitergeleitet, so daß mittels einer Zeitschaltuhr entsprechende Mengen von Amidosulfonsäure dem Bad zugeführt werden können. Um die erforderliche Zeitspanne für die Durchmischung der zugeführten Amidosulfonsäure mit zu berücksichtigen, wird weiterbildend vorgeschlagen, den Meßfühler an der von der Einmündung der Zuleitung am weitesten entfernt liegenden Stelle zu befestigen. Damit ist gewährleistet, daß die in bezug auf die Wirkung der Amidosulfonsäure am ungünstigsten liegende Stelle die Meßstelle ist und alle anderen Bereiche des Beizbades Werte für den NOₓ-Anteil unterhalb des Wertes der Meßstelle aufweisen.

Der Vorteil des Verfahrens ist darin zu sehen, daß im Normalbetrieb der NOₓ-Anteil durch die Wirkung der Amidosulfonsäure an der Nachweisgrenze. gefahren wird, d. h. nahezu Null ist. Die kurzzeitige Erhöhung des NOₓ-Anteils auf im Normalfall 20 ppm, die in Ausnahmefällen bei starkem Verzunderungsgrad und großer Beizfläche auch 50 ppm betragen kann, ist so gering, daß auf die Auswaschung der Stickoxide in der Abluft verzichtet werden kann. Der Wegfall der Waschanlagen bedeutet auch eine nicht unerhebliche Einsparung an Wasser, die sich in günstigen Beizkosten pro Tonne gebeizten Materials niederschlägt. Zur Absicherung des Verfahrens wird außerdem vorgeschlagen, eine redundant arbeitende Pumpe anzuordnen und im Falle des Versagens einer oder beider Pumpen einen Warnton auszulösen, um durch Herausheben des Beizgutes die NOₓ-Bildung zu unterbinden. Die Auslösung für den Warnton ist beispielsweise so eingestelt, daß kurzzeitig ein NOₓ-Anteil von 150 mg/m³ = 78 ppm erreicht wird. Wie sicher das einfach zu handhabende Verfahren arbeitet wird daran erkennbar, daß zusätzlich zur Messung im Entstehungsbereich auch bei kurzfristiger Erhöhung des NOₓ-Anteiles auf Werte zwischen 30 - 50 ppm eine Messung im Kamin Werte < 1 ppm ergab. Diesen Wert muß man in Beziehung setzen zum zulässigen Grenzwert der TA-Luft von 780 ppm, der an der Abgabestelle an die Umgebung gilt, während an der Arbeitsstelle der MAK-Wert (maximale Arbeitsplatzkonzentration) verbindlich ist.

In der Zeichnung wird das Verfahren und die Wirkungsweise näher erläutert.

Es zeigen:
- Figur 1: die schematische Darstellung einer Rohrbeizanlage
- Figur 2: eine Draufsicht der Rohrbeizanlage
- Figur 3: den Verlauf typischer Meßabfolgen

Die Beizanlage weist ein beheizbares, hier im Querschnitt dargestelltes Beizbecken 1 auf, das mit einer Mischsäure 2, bestehend aus Salpetersäure, Flußsäure und Wasser gefüllt ist und in das beispielhaft ein Bündel aus Rohren 3 aus einem hochlegierten Werkstoff zum Beizen eingetaucht ist. Die nach oben steigenden, dampfförmigen Reaktionsprodukte werden, wie durch die Pfeile 4 gekennzeichnet, zusammen mit der Raumluft durch die an der Oberkante des Beizbeckens 1 angeordneten Abzugskanäle 5,5', 5",5‴ abgesaugt. Die Abzugskanäle 5,5',5",5‴ sind mit Leitungen 6,7 verbunden, die vereinigt einer hier schematisch dargestellten Waschanlage 8 zugeführt werden. In dieser konstruktiv sehr einfachen Waschanlage 8 werden die noch in den abgesaugten Dämpfen vorhandenen Restspuren von Stickoxiden und anderen Stoffen ausgewaschen und anschließend die gereinigte Abluft über eine Leitung 9 dem Abluftkamin 10 zugeführt. Da durch das erfindungsgemäße Verfahren der verbleibende NOₓ-Anteil weit unterhalb des behördlich zulässigen Grenzwertes abgesenkt wird, könnte in bezug auf die Stickoxide auf die Waschanlage 8 verzichtet werden. Da diese Waschanlage 8 aber für die Entfernung der Fluoride erforderlich ist, ist sie eine weitere Sicherheit für die Abbindung von Stickoxiden bei der verfahrensbedingt kurzzeitigen Erhöhung des NOₓ-Anteils in der Übergangszeit vom Einschalten der Pumpe 20 bis zur Wirksamkeit der zugeführten Amidosulfonsäure im ganzen Beizbecken 1.

Im Bereich des Abluftkamines 10 ist ein Meßfühler 11 angeordnet, der mit einem Meßgerät 12 verbunden ist und der die in der Abluft noch vorhandenen Restspuren von zu erfassenden Stoffen laufend mißt. Diese Aufzeichnungen dienen als Dokumentation gegenüber den routinemässigen Überprüfungen des Gewerbeaufsichtsamtes hinsichtlich der Emission von Schadstoffen. Ein weiterer Meßfühler 13 ist am Abluftkanal 5' angeordnet, und zwar so, daß die Spitze des Fühlers 13 unmittelbar in der Nähe des Badspiegels 14 sich befindet. Der Meßfühler 13 ist über eine Leitung 15 mit einem Meßgerät 16 zur Bestimmung der NOₓ-Gehaltes verbunden. Der gemessene Istwert kann zum einen direkt auf einem Anzeigegerät 17 dargestellt oder einem Steuergerät 18 zugeführt werden, der im Abgleich zu einem vorgegebenen Schwellwert ein Steuersignal bildet. Dieses Steuersignal wird über eine Leitung 19 dem elektrischen Antrieb 20 einer Pumpe (hier nicht dargestellt) zugeführt. Diese Pumpe ist an einem Vorratsbehälter 21 für die Amidosulfonsäure angeordnet, von der eine Leitung 22 zum Beizbecken 1 führt. Vom Steuergerät 18 führt eine weitere Leitung 23 zu einem Akustikgeber 24, der einen Warnton dann abgibt, falls bei Ausfall der Pumpe 20 der NOₓ-Anteil eine vorgegebene Warngrenze von z. B. 150 mg/m³ = 78 ppm übersteigen sollte. In diesem Falle ist die Bedienungsmannschaft gehalten, das oder die Rohrpakete 3 aus dem Beizbecken 1 zu heben, um damit das Beizverfahren zu unterbrechen und eine weitere NOₓ-Bildung zu verhindern. Eine zusätzliche Absicherung wäre in der Weise möglich, indem man zur ersten Pumpe 20 eine zweite hier nicht dargestellte redundant arbeitende Pumpe anordnet. In der Draufsicht (Fig. 2) ist zu erkennen, daß der Meßfühler 13 an der am weitesten von der Wirkung der zugeführten Amidosulfonsäure entfernt liegenden Stelle angeordnet ist. Damit ist sichergestellt, daß die Zeitspanne für die Durchmischung der zugeführten Amidosulfonsäure mit der im Beizbecken 1 vorhandenen Mischsäure 2 berücksichtigt wird.

In Figur 3 sind in einem Diagramm beispielhaft einige typische Meßabfolgen dargestellt. Auf der Ordinate ist der im Entstehungsbereich erfaßte und gemessene NOₓ-Anteil in ppm abgetragen und auf der Abszisse die Zeit.
Die Meßabfolge I zeigt den üblichen Verlauf des NOₓ-Anteils bei nachlassender Wirkung der zugesetzten Amidosulfonsäure. Der gemessene NOₓ-Anteil steigt relativ schnell an und bei Erreichen des vorgegebenen Schwellwertes 25 hier beispielsweise bei 8 ppm wird die Pumpe 20 angeschaltet und eine im Überschuß liegende Menge an Amidosulfonsäure der Mischsäure zugesetzt. Da die Wirkung der zugeführten Amidosulfonsäure infolge der notwendigen Zeit für die Durchmischung nicht sofort an allen Stellen des Beizbeckens 1 voll einsetzt, steigt der NOₓ-Anteil erst einmal weiter an und erreicht hier beispielsweise als Peakpoint 20 ppm. Danach fällt der Wert wieder auf nahezu Null ab. Durch die Meßabfolge II soll die Besonderheit der Rohrbeizanlage angedeutet werden, bei der nicht auszuschließen ist, daß durch eine freiwerdende Luftblase oder durch ungewöhnlich heftige Badbewegung ein kurzfristiger Anstieg des NOₓ-Anteils im Erfassungsbereich 13 detektiert wird. Da dieser mit seinem Spitzenwert aber noch unterhalb des vorgegebenen Schwellwertes 25 liegt, erfolgt keine Auslösung des Pumpenbetriebes. Damit wird verhindert, daß bei an sich ausreichender Menge an Amidosulfonsäure im Mischsäurebad ein lokal bedingt erhöhter NOₓ-Wert eine weitere Zufuhr von Amidosulfonsäure verursacht.
Die Meßabfolge III zeigt einen Ausnahmefall, der dann eintreten kann, wenn zum Zeitpunkt des Abklingens der Wirkung der Amidosulfonsäure ein besonders großes Rohrpaket mit starkem Verzunderungsgrad eingesetzt wird. Dabei ist es möglich, daß der über den Schwellwert 25 hinausschießende NOₓ-Anteil kurzfristig Spitzenwerte im Bereich 40 - 50 ppm erreicht und die Abklingzeit insgesamt länger ist. Mit x ist auf der Zeitachse die festgelegte Schaltpause für die Pumpe aufgetragen. Das Beispiel III zeigt nun, daß danach der aktuell gemessene Wert noch oberhalb des Schwellwertes 25 liegt und demzufolge die Pumpe erneut eingeschaltet wird. Die bei etwa 78 ppm eingetragene Warngrenze 26 ist ein weiterer Schwellwert, der dann von Bedeutung ist, falls durch Ausfall der Pumpe der NOₓ-Anteil auf diesen Wert hochschnellen sollte. In diesem Falle wird, wie bereits geschildert, ein Warnton ausgelöst und durch Herausheben des oder der Rohrpakete 3 das Beizverfahren unterbrochen, um eine weitere die Gesundheit möglicherweise beeinträchtigende NOₓ-Bildung zu verhindern.

## Patentansprüche

1. Verfahren zum Beizen von Werkstücken (3) aus austenitischen und austentisch-ferritischen Stählen sowie Ni and Ni-Basislegierungen, bei dem die Werkstücke (3) in ein Bad (1) aus Mischsäure; bestehend aus Salpetersäure, Flußsäure und Wasser sowie einem Zusatz eines NOx-Akzeptors getaucht werden, bzw. durch ein Bad geleitete werden und die beim Beizen entstehenden dampfförmigen Reaktionsprodukte (4) mit Anteilen von Stickoxiden (NO, No₂) zusammen mit der im Ansaugbereich sich befindenen Raumluft abgesaugt und der NOx-Anteil fortlaufend gemessen (13) und bei Überschreiten eines vorgegebenen Schwellwertes (25) für den NOx-Anteil der Mischsäure eine bestimmte Menge des NOx-Akzeptors in flüssiger Form zugesetzt (22) wird und diese Prozedur wiederholt wird, wenn der vorgegebene Schwellwert (25) erneut überschritten wird,
dadurch gekennzeichnet,
daß unmittelbar oberhalb des Badspiegels der NOx-Anteil fortlaufend gemessen (13) und bei Überschreiten des Schwellwertes (25) eine im Überschußbereich liegende Menge an Amidosulfonsäure als NOx-Akzeptor zugesetzt (22) wird und diese Prozedur wiederholt wird oder nach einer festgelegten Zeitspanne nach Beendigung der Zufuhr (22) der aktuell gemessene Wert für den NOx-Anteile noch oberhalb des vorgegebenen Schwellwertes (25) liegt.

2. Verfahren nach Anspruch 1,
dadurch gekennzeichnet,
daß der Schwellwert (25) des NOx-Anteiles für die Zugabe (22) von Amidosulfonsäure für das Beizen von Rohren bei 15 mg/m³ = 7,8 ppm festgelegt ist.

3. Verfahren nach Anspruch 1,
**dadurch gekennzeichnet**,
daß bei Überschreiten einer oberhalb des Schwellwertes festgelegten Warngrenze die Beizbehandlung unterbrochen wird.

4. Verfahren nach Anspruch 3,
**dadurch gekennzeichnet**,
daß die Warngrenze für das Beizen von Rohren bei 150 mg/m³ = 78 ppm liegt.

5. Vorrichtung zur Durchführung des Verfahrens nach den vorhergehenden Ansprüchen 1 - 4, bestehend aus einem offenen beheizbaren Behälter, der mit aus Salpetersäure, Flußsäure und Wasser bestehende Mischsäure sowie einem Zusatz von Amidosulfonsäure (NH₂) HSO₃ als NOₓ-Akzeptor gefüllt ist und der für den Abzug der dampfförmigen Reaktionsprodukte entlang der Oberkante Abzugskanäle aufweist, die mit einer Absaugvorrichtung verbunden sind,
**dadurch gekennzeichnet,**
daß im Bereich der Badhöhe in den Behälter (1) eine Leitung (22) mündet, die mit einem eine Pumpe aufweisenden Vorratstank (21) für flüssige Amidosulfonsäure verbunden ist und daß ein Fühler (13) zur Messung des NOₓ-Gehaltes so am Abzugskanal (5') befestigt ist, daß die Spitze des Fühlers (13) unmittelbar oberhalb des Badspiegels (14) sich befindet und daß der Fühler (13) über eine Leitung (15) mit einem Meßgerät (16) und einem Steuergerät (18) verbunden ist, das bei Überschreiten eines vorgegebenen Schwellwertes für den NOₓ-Anteil ein Steuersignal an die Pumpe des Vorratstankes (21) gibt.

6. Vorrichtung nach Anspruch 5,
**dadurch gekennzeichnet,**
daß der Fühler (13) an der von der Einmündung der Zuleitung (22) am weitesten entfernt liegenden Stelle des Abzugkanales (5') befestigt ist.

7. Vorrichtung nach Anspruch 5,
**dadurch gekennzeichnet,**
daß am Vorratstank (21) eine zweite redundant arbeitende Pumpe angeordnet ist.

8. Vorrichtung nach Anspruch 5,
**dadurch gekennzeichnet,**
daß das Steuergerät (18) mit einem Akustikgeber (24) verbunden ist, der bei Überschreiten einer vorgegebenen Warngrenze für den NOₓ-Anteil einen Warnton abgibt.

## Claims

1. A method for pickling workpieces (3) made of austenitic and austenitic-ferritic steels and also Ni and Ni-based alloys, in which the workpieces (3) are dipped into a bath (1) of mixed acid consisting of nitric acid, hydrofluoric acid and water and also an additive of an NOₓ acceptor, or are passed through a bath and the vaporous reaction products (4) produced upon pickling, with contents of nitrogen oxides (NO, NO₂), together with the room air located in the suction region are drawn off by suction and the NOₓ content is continuously measured (13) and if a predetermined threshold value (25) is exceeded for the NOₓ content of the mixed acid a certain quantity of the NOₓ acceptor is added (22) in liquid form and this procedure is repeated if the predetermined threshold value (25) is again exceeded,
characterised in that the NOₓ content is measured continuously (13) immediately above the bath level and if the threshold value (25) is exceeded a quantity of amidosulphonic acid lying in the excess range is added as NOₓ acceptor (22) and this procedure is repeated if either the predetermined threshold value is again exceeded or after a fixed time interval after the end of the supply (22) the currently measured value for the NOₓ contents still lies above the predetermined threshold value (25).

2. A method according to Claim 1, characterised in that the threshold value (25) of the NOₓ content for the addition (22) of amidosulphonic acid for pickling pipes is set at 15 mg/m³ = 7.8 ppm.

3. A method according to Claim 1, characterised in that if a warning limit set above the threshold value is exceeded the pickling treatment is interrupted.

4. A method according to Claim 3, characterised in that the warning limit for the pickling of pipes lies at 150 mg/m³ = 78 ppm.

5. An apparatus for performing the method according to the preceding Claims 1 to 4, consisting of an open heatable vessel, which is filled with mixed acid consisting of nitric acid, hydrofluoric acid and water and also an addition of amidosulphonic acid (NH₂)HSO₃ as NOₓ acceptor and which has discharge ducts along the upper edge for discharging the vaporous reaction products, which ducts are connected to an extractor device,
characterised in that a line (22) opens into the vessel (1) in the region of the bath level, which line is connected to a storage tank (21) for liquid amidosulphonic acid which bears a pump and that a sensor (13) for measuring the NOₓ content is attached to the discharge duct (5') such that the tip of the sensor (13) is located immediately above the bath level (14) and that the sensor (13) is connected via a line (15) to a measuring apparatus (16) and a control apparatus (18) which when a predetermined threshold value for the NOₓ content is exceeded gives a control signal to the pump of the storage tank (21).

6. An apparatus according to Claim 5, characterised in that the sensor (13) is attached to the point of the discharge duct (5') farthest removed from the opening of the feed line (22).

7. An apparatus according to Claim 5, characterised in that a second redundantly-operating pump is arranged on the storage tank (21).

8. An apparatus according to Claim 5, characterised in that the control apparatus (18) is connected to an acoustic transmitter (24) which emits a warning tone if a predetermined warning limit for the NOₓ content is exceeded.

## Revendications

1. Procédé pour décaper des pièces (3) en aciers austénitiques et austénitiques-ferritiques, ainsi que des alliages de Ni et à base de Ni, dans lequel les pièces (3) sont plongées dans un bain (1) constitué d'un mélange d'acides, comportant de l'acide nitrique, de l'acide fluorhydrique et de l'eau, ainsi qu'un additif sous forme d'un accepteur de NOx, ou sont guidées à travers un bain, et les produits réactionnels (4) sous forme de vapeur créés lors du décapage sont aspirés avec des fractions d'oxydes d'azote (NO, NO₂) en même temps que l'air ambiant se trouvant dans la zone d'aspiration, et la fraction de NOx est mesurée de façon continue (13) et, lorsqu'une valeur de seuil prédéfinie (25) est dépassée pour la fraction de NOx du mélange d'acides, une quantité déterminée de l'accepteur de NOx est ajoutée (22) sous forme liquide, et cette procédure est répétée quand la valeur de seuil prédéfinie (25) est à nouveau dépassée,
caractérisé en ce que la fraction de NOx est mesurée de façon continue (13) directement au-dessus du niveau du bain et, lorsque la valeur de seuil (25) est dépassée, une quantité en excès d'acide sulfamique est ajoutée (22) comme accepteur de NOx, et cette procédure est répétée quand soit la valeur de seuil prédéfinie est à nouveau dépassée ou, après un intervalle de temps déterminé après l'achèvement de l'ajout (22), la valeur actuellement mesurée des fractions de NOx se trouve encore au-dessus de la valeur de seuil prédéfinie (25).

2. Procédé selon la revendication 1,
caractérisé en ce que la valeur de seuil (25) de la fraction de NOx pour l'ajout (22) de l'acide sulfamique pour le décapage de tubes est fixée à 15 mg/m³ = 7,8 ppm.

3. Procédé selon la revendication 1,
caractérisé en ce que le traitement de décapage est interrompu lorsqu'une limite de danger fixée au-dessus de la valeur de seuil est dépassée.

4. Procédé selon la revendication 3,
caractérisé en ce que la limite de danger pour le décapage de tubes vaut 150 mg/m³ = 78 ppm.

5. Dispositif pour la mise en oeuvre du procédé selon les revendications précédentes 1 à 4, comportant un récipient ouvert pouvant être chauffé, qui est rempli d'un mélange d'acides comportant de l'acide nitrique, de l'acide fluorhydrique et de l'eau, ainsi qu'un additif à base d'acide sulfamique (NH₂) HSO₃ comme accepteur de NOx, et qui présente des canaux d'évacuation, le long de son bord supérieur, pour l'évacuation des produits réactionnels sous forme de vapeur, canaux qui sont reliés à un dispositif d'aspiration,
caractérisé en ce que, dans la zone de la hauteur du bain, un conduit (22) débouche dans le récipient (1), lequel conduit est relié à un réservoir (21), présentant une pompe, pour l'acide sulfamique liquide, et en ce qu'un capteur (13) pour mesurer la teneur en NOx est fixé au canal d'évacuation (5') de sorte que la pointe du capteur (13) se trouve directement au-dessus du niveau du bain (14), et en ce que le capteur (13) est relié, par une liaison (15), à un appareil de mesure (16) et à un appareil de commande (18) qui fournit un signal de commande à la pompe du réservoir (21) lorsqu'une valeur de seuil prédéfinie pour la fraction de NOx est dépassée.

6. Dispositif selon la revendication 5,
caractérisé en ce que le capteur (13) est fixé au point du canal d'évacuation (5') qui est le plus éloigné de l'embouchure du conduit (22).

7. Dispositif selon la revendication 5,
caractérisé en ce qu'une seconde pompe travaillant de façon redondante est agencée sur le réservoir (21).

8. Dispositif selon la revendication 5,
caractérisé en ce que l'appareil de commande (18) est relié à un émetteur acoustique (24) qui fournit un signal d'alarme lorsqu'une limite de danger prédéfinie pour la fraction de NOx est dépassée.
